# EUROPÄISCHE PATENTSCHRIFT

(11) **EP 2 762 575 B1**
(45) Veröffentlichungstag und Bekanntmachung des Hinweises auf die Patenterteilung: **22.05.2019**
(21) Anmeldenummer: 13153581.7
(22) Anmeldetag: 01.02.2013
(51) Int. Cl.: C14B 1/02, C14B 7/04

(54) **Herstellungsverfahren zur Herstellung eines dünnen Spaltleders aus einer Tierhaut**
Manufacturing method for the manufacture of a thin split leather from an animal skin
Procédé de fabrication destiné à fabriquer un cuir refendu fin à partir d'une peau d'animal

(43) Veröffentlichungstag der Anmeldung: 06.08.2014
(73) Patentinhaber: Wollsdorf Leder Schmidt & Co. Ges.m.b.H., 8181 Wollsdorf (AT)
(72) Erfinder: Kindermann, Andreas, 2531 Gaaden (AT); Zottler, Manuel, 8162 Passail (AT); Ackermann, Gregor, 8181 Unterfladnitz (AT); Tandl, Gottfried, 8181 St. Ruprecht/Raab (AT)
(74) Vertreter: Schwarz & Partner Patentanwälte OG

(56) Entgegenhaltungen:
- EP-A1- 0 432 300
- DE-A1- 1 660 078
- DE-A1-102010 042 103
- DE-U1- 9 302 479
- DE-U1- 20 313 449
- FR-A1- 2 727 430
- GB-A- 2 255 043

## Beschreibung

Die Erfindung betrifft ein Verfahren zur Herstellung eines dünnen aus einer Tierhaut abgespaltenen Narbenspalts und/oder Fleischspalts.

Das Dokument DE 203 17 423 U1 offenbart ein Verfahren zur Herstellung von Leder mit einer textilen Verstärkungslage, um dem fertigen Leder bei dessen Verwendung trotz geringer Dicke die erforderliche Zug- und Weiterreißfestigkeit sowie Stichausreißfestigkeit zu geben. Bei dem bekannten Verfahren wird entweder auf einen von der Tierhaut abgespaltenen Fleischspalt oder Narbenspalt eine Klebeschicht aufgebracht, in die die textile Verstärkungslage eingebracht und in der sie durch eine Druck- und Wärmebehandlung fixiert wird. Anschließend wird die Zurichtung auf der textilen Verstärkungslage hergestellt.

Rinderhäute sind beispielsweise 5 bis 10 Millimeter dick, sodass man mehrere Schichten durch Spalten der Tierhäute gewinnen kann. Die unterste Schicht der Tierhaut, die Fleischseite, ist minderwertiger, da die Dichte und Verfilzung der Eiweißfasem, aus denen Leder besteht, nach unten zur Fleischseite hin abnimmt, weshalb die Fleischseite auch den geringsten inneren Zusammenhalt hat. Die höchste mechanische Festigkeit hat der sogenannte Narbenspalt, das ist die oberste Schicht, die die glatte Lederoberseite, die Narbenseite, enthält.

Das Dokument US 2008/0299406 A1 offenbart ein Verfahren zur Herstellung von Leder bei dem ein Spaltleder aus einer Tierhaut erhalten wird, welches Spaltleder nach dem Abspalten gegerbt wird.

Das Dokument DE1660078 zeigt ein Verfahren, wobei die Narbenschicht von der Rohhaut abgespaltet wird. Danach wird die Rohhaut gegerbt. Die gegerbte Rohhaut wird danach zugeschnitten und die zugeschnittete gegerbte Rohhaut mit einer Deckschicht beklebt und letztendlich die gegerbte beklebte Rohhaut weiter gespaltet. Hierin findet man zwar ein Gerben nach der Abspaltung, jedoch ist die Verfestigungsschicht nach dem Gerben aufgebracht.

Es besteht schon seit langem der Wunsch die Anzahl der Schichten des aus einer Tierhaut abspaltbaren Spaltleders zu erhöhen. Weiters besteht schon seit langem das Bestreben das Spaltleder besonders dünn von der Tierhaut abzuspalten, um eine besonders leichtes Leder für beispielweise den Bezug von Flugzeugsitzen zu erhalten.

Der Erfindung liegt die Aufgabe zugrunde ein Verfahren zur Herstellung von dünnem Narbenspalt und/oder Fleischspalt zu erlangen, bei dem die vorstehenden Nachteile vermieden sind. Erfindungsgemäß wird diese Aufgabestellung dadurch folgende Verfahrensschritte gelöst:
- Bereitstellen der Tierhaut (1) mit einer Papillarschicht auf der Narbenseite (2);
- Aufbringen einer Verfestigungsschicht (7) auf der Narbenseite (2) und/oder auf der Fleischseite (3), die der Tierhaut (1) beim Abspalten zusätzliche mechanische Festigkeit gibt;
- Abspalten eines dünnen Fleischspalts (6) von dem Nabenspalt der Tierhaut (1);
- Gerben des abgespaltenen dünnen Fleischspalts (6).

Durch das Aufbringen der Verstärkungsschicht vor dem Spaltvorgang ist der Vorteil erhalten, dass wesentlich dünnere Schichten von der Tierhaut abgespalten werden können. Dies ist insbesondere auf der Fleischseite und ganz besonders bei einem Mittelspalt vorteilhaft, da diese durch den geringen inneren Zusammenhalt bei bisherigen Spaltverfahren nur relativ dick abgespalten werden konnten.

Als Verstärkungsschicht habe sich eine in eine Klebeschicht eingebrachte Textil/Vliesschicht und insbesondere eine Schicht aus Bindemittel als vorteilhaft ergeben. Die Verstärkungsschicht kann nach dem Abspalten von dem abgespaltenen Leder entfernt werden. Als besonders vorteilhaft hat es sich jedoch erwiesen diese auf dem Lederzwischenprodukt der Lederherstellung zu belassen und als Basis für das Aufbringen einer Zurichtung zu verwenden. Hierdurch erhält das fertige Leder durch die Verstärkungsschicht nicht nur beim Abspalten sondern auch bei seiner Verwendung als fertiges Lederprodukt zusätzliche mechanische Festigkeit und eine gleichmäßigere Oberfläche.

Weitere vorteilhafte Ausgestaltungen des erfindungsgemäßen Verfahrens werden im Folgenden anhand der Figuren näher erläutert.
Figur 1 zeigt den Schichtaufbau einer Tierhaut.
Figur 2 zeigt die Tierhaut gemäß Figur 1 schematisiert, wobei auf der Narbenseite und auf der Fleischseite jeweils eine Verstärkungsschicht aufgebracht wurde.
Figur 3 zeigt einen von der Tierhaut gemäß Figur 2 abgespaltenen Narbenspalt, auf dessen Fleischseite eine Verstärkungsschicht aufgebracht wurde.

Figur 1 zeigt eine Tierhaut 1, die in eine eine Oberhaut aufweisende Papillarschicht, eine als Lederhaut bekannte Reticularschicht und in ein Unterhaut Bindegewebe unterteilt ist. Von einer solchen Tierhaut 1 werden bei einem Verfahren zur Herstellung von Leder einzelne Schichten abgespalten, wobei man eine Narbenseite 2 und eine Fleischseite 3 der Tierhaut 1 unterscheidet. Die oberste abgespaltene Schicht, der sogenannte Narbenspalt 4, weist die Papillarschicht auf, die durch ihre große mechanische Festigkeit qualitativ am hochwertigsten ist. Darunter liegende Schichten, der sogenannte Mittelspalt 5 und darunter der Fleischspalt 6, weisen nur eine geringere Dichte und Verfilzung der Eiweißfasern auf, weshalb diese nur eine relativ geringe mechanische Festigkeit aufweisen. Nach dem Aufspalten der Tierhaut 1 in den Narbenspalt 4, den Fleischspalt 6 und gegebenenfalls noch einen oder mehrere Mittelspalte 5 werden die abgespaltenen Schichten gegerbt und zu fertigem Leder weiter verarbeitet.

Figur 2 zeigt die Tierhaut 1 gemäß Figur 1 schematisiert, wobei auf der Narbenseite 2 und auf der Fleischseite 3 jeweils eine Verstärkungsschicht 7 aufgebracht wurde. Die Verstärkungsschicht 7 wird durch ein Bindemittel und/oder durch eine Textil-/Vliesschicht gebildet. Das Bindemittel wurde durch aufsprühen, gießen oder rastern auf die Tierhaut 1 aufgebracht. Das Bindemittel kann beispielsweise durch eine Mischung aus Polymeren (Akrylate, Polyurethane) mit Verwendung von Füllstoffen (z.B Microkapseln) und Hilfsmittel (Wachse, Silikone) gebildet sein. Das Bindemittel dringt in die Vertiefungen der Tierhaut 1 ein und bildet nach dem Aushärten die Verstärkungsschicht 7, die der Tierhaut 1 sowohl auf der Narbenseite 2 als auch auf der Fleischseite 3 zusätzliche mechanische Festigkeit gibt.

Bei einem weiteren Verarbeitungsschritt wird entlang einer Spaltlinie 8 der Fleischspalt 6 von dem Narbenspalt 4 der Tierhaut 1 abgespalten. Die Dicke des Fleischspalts 6 kann besonders dünn gewählt werden, da die Verstärkungsschicht 7 dem Fleischspalt 6 ausreichend mechanische Festigkeit gibt, dass dieser beim Abspalten nicht reißt. Dieser besonders dünne Fleischspalt 6 ist sehr leicht und trotzdem widerstandsfähig, weshalb das daraus hergestellte Spaltleder für eine Vielzahl an Anwendungsgebieten verwendbar ist.

Figur 3 zeigt den von der Tierhaut 1 gemäß Figur 2 abgespalteten Narbenspalt 4. Vor dem Abspalten einer weiteren Schicht von dem Narbenspalt 4 wird auf der Fleischseite 3 eine weitere Verfestigungsschicht 7 aufgebracht. Je nach der weiteren geplanten Verwendung der abzuspaltenden Schicht kann die weitere Verfestigungsschicht 7 wieder durch ein Bindemittel oder aber auch durch eine Textil/Vliesschicht gebildet sein, worauf nachfolgend noch näher eingegangen ist.

Nach dem Aufbringen der weiteren Verfestigungsschicht 7 kann ein erster Mittelspalt 5 aus der Tierhaut 1 abgespalten werden. Da die Tierhaut 1 in dieser Schicht eine besonders geringere Dichte und Verfilzung der Eiweißfasern aufweist, ist es erst durch das Aufbringen der Verfestigungsschicht 7 möglich einen dünnen Mittelspalt 5 aus der Tierhaut 1 abzuspalten.

Die Dicke der mit dem erfindungsgemäßen Verfahren abspaltbaren Schichten hängt auch von der zum Abspalten verwendeten Spaltmaschine ab, aber durch das Vorsehen der Verfestigungsschicht 7 können beispielsweise Narbenspalte 4 mit der Dicke von nur 0,5-0,7 mm, Mittelspalte 5 mit der Dicke von nur 0,7-0,9 mm und Fleischspalte 6 mit der Dicke von nur 0,7-0,9 mm erreicht werden. Diese sind vorteilhafterweise besonders leicht und trotzdem mechanisch fest.

Je nach Dicke der Tierhaut 1 können anschließend noch weitere Mittelspalte 5 abgespalten werden. Die Verfestigungsschicht 7 auf der Narbenseite 2 ermöglicht einen besonders dünnen Narbespalt 4 von dem zuletzt abspaltbaren Mittelspalt 5 abzuspalten.

Als Textilschicht haben sich insbesondere folgenden Faserarten als vorteilhaft erwiesen: Gewebe, Gewirke, Filz aus Kunstfaser, insbesondere Polyamid oder Polyester, Naturfaser, insbesondere Baumwolle oder Wolle, Kohlefasermaterial, insbesondere Aramidfaser. Die Textilschicht erfüllt beim fertigen Leder mehrere Funktionen. Vorerst einmal hat die Textilschicht die Funktion übermäßig große Vertiefungen oder Überhöhungen auszugleichen, die insbesondere auf der Narbenseite 2 auftreten. Die Dicke der Textilschicht bzw. das Flächengewicht der Textilschicht wird umso dicker bzw. schwerer gewählt, umso dünner die abzuspaltende Schicht sein soll und/oder umso größer die Hautschädigungen sind. Durch diese ausgleichende Funktion der Textilschicht ist ihre Oberfläche wesentlich ruhiger bzw. glatter als die Oberfläche der Oberhaut.

Auf der Textilschicht kann nach dem Gerben eine sogenannte Zurichtung aufgesprüht oder aufgerollt werden, die dann als dünner Film bestehen bleibt. Als Zurichtung kennt der Fachmann das Auftragen, unter anderem durch Aufstreichen bzw. Aufsprühen, mehrer Schichten die Pigmente enthalten (Grundierung und Deckschichten) sowie einer oder mehrer abschließender Lackschichten. Die Inhaltsstoffe sind unter anderem Pigmente, Acrylate, Bindemittel vorwiegend aus Polyurethanen, Wachse und Silikone.

Das erfindungsgemäße Aufbringen der Verfestigungsschicht 3 vor dem Aufspalten der Tierhaut 1 hat somit den Vorteil, dass besonders dünne Schichten abgespalten werden können, und den zusätzlichen Vorteil, dass die Verfestigungsschicht 3 die Oberfläche des fertigen Leders verbessert.

Weiters hat sich als vorteilhaft erwiesen die Tierhaut 1 einer sogenannten Crouponage zu unterziehen, bevor die Verfestigungsschicht 7 aufgebracht wird. Bei einer Crouponage werden die edleren mittleren Teile der Tierhaut 1 herausgeschnitten und folglich dann nur auf diese die Verfestigungsschicht 7 aufgebracht. Hierdurch können Kosten reduziert werden, wenn letztendlich nur diese edleren mittleren Teile der Tierhaut 1 verwendet werden sollen.

Es kann erwähnt werden, dass auch nur auf der Fleischsseite 3 oder auch nur auf der Narbenseite 2 die Verfestigungsschicht 7 aufgebracht werden könnte. Dies könnte beispielsweise dann vorteilhaft sein, wenn der Narbenspalt 4 nicht besonders dünn abgespalten werden soll und es bei einer Tierhaut 1 nur darum geht möglichst viele Mittelspalte 5 bzw. einen möglichst dünnen Fleischspalt 6 abzuspalten. Andererseits könnte für eine bestimmte Verwendung ein besonders dünner Narbenspalt 4 gefordert sein, wobei beispielsweise die restliche Tierhaut 1 nur in einen einzigen Fleischspalt 6 ohne Mittelspalt 5 abgespalten werden soll. Dies hängt jeweils von der geplanten Verwendung des fertigen Leders ab.

Es kann erwähnt werden, dass die Textilschicht dicker mit beispielsweise einem Flächengewicht von 20g/m² gewählt werden kann, wenn die Oberfläche des Leders 1 eine Prägung aufweisen soll.

Die Textilschicht könnte auch flammhemmend oder für eine Sitzheizung elektrisch leitfähig ausgebildet sein. Die Textilschicht kann als weitere Funktion statische Aufladungen beispielsweise im Bereich von Elektronik (Unterhaltungselektronik, elektrische Geräte) vermeiden. In die Textil/Vliesschicht könnte eine für elektrostatische Ladungen leitfähige Schicht eingearbeitet sein, die gegebenenfalls über einen Kontakt geerdet werden könnte, aber nicht muss. Solches Leder könnte auch für Verkleidungsteile von Elektronik (z.B. Handycover) verwendet werden und erfüllt somit eine "antistatic" Funktion. Damit wird das Raumklima verbessert und die Geräte vor unbeabsichtigtem Entladen geschützt.

Es kann erwähnt werden, dass der Fachmann unter dem Begriff Vlies ein textiles Flächengebilde aus einzelnen Fasern versteht. Im Gegensatz dazu werden Gewebe, Gestricke und Gewirke aus Garnen hergestellt. Die Textil/Vliesschicht kann somit entweder aus einem Textil oder einem Vlies oder aus einer Kombination der beiden Arten bestehen.

Es kann erwähnt werden, dass die Textil/Vliesschicht nicht nur durch Aufkleben oder fixieren durch eine Schicht der Zurichtung fixiert werden kann. Dem Fachmann sind weitere Verfahren zur Fixierung von zwei Schichten aneinander bekannt. So könnte die Textil/Vliesschicht beispielsweise durch ein Rasterverfahren fixiert werden. Als Klebstoff kann auch jeder andere handelsübliche Klebstoff, der nicht thermisch aktiviert wird, verwendet werden.

## Patentansprüche

1. Verfahren zur Herstellung eines dünnen aus einer Tierhaut (1) abgespaltenen Narbenspalts (4) und Fleischspalts (6), wobei folgende aufeinanderfolgende Verfahrensschritte durchgeführt werden:
- Bereitstellen der Tierhaut (1) mit einer Papillarschicht auf der Narbenseite (2);
- Aufbringen einer Verfestigungsschicht (7) auf der Narbenseite (2) und/oder auf der Fleischseite (3), die der Tierhaut (1) beim Abspalten zusätzliche mechanische Festigkeit gibt;
- Abspalten eines dünnen Fleischspalts (6) von dem Narbenspalt (4) der Tierhaut (1);
- Gerben des abgespaltenen dünnen Fleischspalts (6).

2. Verfahren gemäß Anspruch 1, **dadurch gekennzeichnet, dass** folgende weitere Verfahrensschritte durchgeführt werden:
- Aufbringen der Verfestigungsschicht (7) auf der Fleischseite (3) des Narbenspalts (4);
- Abspalten eines die Verfestigungsschicht (7) aufweisenden Mittelspalts (5) von dem Narbenspalt (4).

3. Verfahren gemäß Anspruch 2, **dadurch gekennzeichnet, dass** folgende weitere Verfahrensschritte durchgeführt werden:
- Aufbringen einer weiteren Verfestigungsschicht (7) auf der Fleischseite (3) des verbleibenden Narbenspalts (4);
- Abspalten eines die weitere Verfestigungsschicht (7) aufweisenden weiteren Mittelspalts (5) von dem Narbenspalt (4).

4. Verfahren gemäß Anspruch 3, **dadurch gekennzeichnet, dass** folgende weitere Verfahrensschritte durchgeführt werden:
- Aufbringen einer weiteren Verfestigungsschicht (7) auf der Fleischseite (3) des verbleibenden Narbenspalts (4);
- Abspalten eines dünnen Narbenspalts (4) von dem die weitere Verfestigungsschicht (7) aufweisenden dünnen Mittelspalts (5).

5. Verfahren gemäß einem der vorherigen Ansprüche, **dadurch gekennzeichnet, dass** als Verfestigungsschicht (7) ein Bindemittel verwendet wird.

6. Verfahren gemäß einem der Ansprüche 1 bis 4, **dadurch gekennzeichnet, dass** als Verfestigungsschicht (7) eine Textil/Vliesschicht verwendet wird, die durch eine Kleberschicht auf der Tierhaut (1) fixiert wird.

7. Verfahren gemäß Anspruch 6, **dadurch gekennzeichnet, dass** bei einer geringeren mechanischen Qualität der Tierhaut (1) und/oder bei einer dünner abzuspaltenden Schicht ein höheres Flächengewicht der jeweiligen Textil/Vliesschicht gewählt wird.

8. Verfahren gemäß einem der Ansprüche 6 oder 7, **dadurch gekennzeichnet, dass** als Textil/Vliesschicht zumindest eine der folgenden Faserarten verwendet wird: Gewebe, Gewirke, Filz aus Kunstfaser, insbesondere Polyamid oder Polyester, Naturfaser, insbesondere Baumwolle oder Wolle, Kohlefasermaterial, insbesondere Aramidfaser.

9. Verfahren gemäß einem der vorherigen Ansprüche, **dadurch gekennzeichnet, dass** die Tierhaut (1) einer Crouponage unterzogen wird, bevor die Verfestigungsschicht (7) aufgebracht wird.

10. Lederzwischenprodukt bei einem Verfahren zur Herstellung von Leder gemäß einem der Ansprüche 1 bis 9, **dadurch gekennzeichnet, dass** das noch ungespaltene und nicht gegerbte Lederzwischenprodukt auf der Narbenseite (2) und/oder der Fleischseite (3) des Leders eine fixierte Verfestigungsschicht (7) aufweist.

## Claims

1. A method for the manufacture of a thin grain split (4) and a meat split (6) split off of an animal skin (1), wherein the following successive method steps are carried out:
- providing the animal skin (1) containing a papillary layer on the grain side (2);
- applying a solidifying layer (7) on the grain side (2) and/or on the flesh side (3), which confers additional mechanical strength to the animal skin (1) upon splitting;
- splitting off a thin meat split (6) of the grain split (4) of the animal skin (1);
- tanning the split thin meat split (6).

2. A method according to claim 1, **characterized in that** the following further method steps are carried out:
- applying the solidifying layer (7) on the flesh side (3) of the grain split (4);
- splitting off the middle split (5) containing the solidifying layer (7) of the grain split (4).

3. A method according to claim 2, **characterized in that** the following further method steps are carried out:
- applying a further solidifying layer (7) on the flesh side (3) of the remaining grain split (4);
- splitting off a further middle split (5) containing the further solidifying layer (7) of the grain split (4).

4. A method according to claim 3, **characterized in that** the following further method steps are carried out:
- applying a further solidifying layer (7) on the flesh side (3) of the remaining grain split (4);
- splitting off a thin grain split (4) of the middle split (5) containing the further solidifying layer (7).

5. A method according to any of the preceding claims, **characterized in that** a binder is used as the solidifying layer (7).

6. A method according to any of the claims 1 to 4, **characterized in that** as the solidifying layer (7) there is used a textile/non-woven fabric layer, which is fixed on the animal skin (1) by means of an adhesive layer.

7. A method according to claim 6, **characterized in that** in the case of a lower mechanical quality of the animal skin (1) and/or a thinner layer that is to be split off, there is chosen a higher surface weight of the respective textile / non-woven fabric layer.

8. A method according to any of the claims 6 or 7, **characterized in that** one of the following fibre types is used as textile / non-woven fabric layer: fabric, knit fabric, felts from synthetic fibres, in particular polyamide or polyester, natural fibre, in particular cotton or wool, carbon fibre material, in particular aramid fibre.

9. A method according to any of the preceding claims, **characterized in that** the animal skin (1) is subjected to a butt treatment before the solidifying layer (7) is applied.

10. A leather intermediate product in a method for the manufacture of leather according to any of the claims 1 to 9, **characterized in that** the still unsplit and non-tanned leather intermediate product contains a fixed solidifying layer (7) on the grain side (2) and/or the flesh side (3) of the leather.

## Revendications

1. Procédé de fabrication d'une fleur (4) et d'une croûte (6) fines refendues à partir d'une peau d'animal (1), comprenant les étapes successives suivantes consistant à:
- préparer la peau d'animal (1) avec une couche papillaire sur le côté fleur (2) ;
- appliquer une couche de solidification (7) sur le côté fleur (2) et/ou sur le côté croûte (3), qui confère une solidité mécanique supplémentaire à la peau d'animal (1) lors du refendage
- refendre une croûte mince (6) à partir de la fleur (4) de la peau d'animal (1) ;
- tanner la croûte mince refendue (6).

2. Procédé selon la revendication 1, **caractérisé par** les autres étapes suivantes consistant à:
- appliquer la couche de solidification (7) sur le côté croûte (3) de la fleur (4) ;
- refendre à partir de la fleur (4) une couche intermédiaire (5) présentant la couche de solidification (7).

3. Procédé selon la revendication 2, **caractérisé par** les autres étapes suivantes consistant à:
- appliquer une autre couche de solidification (7) sur le côté croûte (3) de la fleur restante (4) ;
- refendre à partir de la fleur (4) une autre couche intermédiaire (5) présentant la couche de solidification (7).

4. Procédé selon la revendication 3, **caractérisé par** les autres étapes suivantes consistant à:
- appliquer une autre couche de solidification (7) sur le côté croûte (3) de la fleur restante (4) ;
- refendre une fleur mince (4) à partir de l'autre couche intermédiaire (5) présentant la couche de solidification (7).

5. Procédé selon l'une des revendications précédentes, caractérisé en qu'un liant est utilisé à titre de couche de solidification (7).

6. Procédé selon l'une des revendications 1 à 4, caractérisé en qu'une couche textile/non-tissée est utilisée à titre de couche de solidification (7), qui est fixée sur la peau d'animal (1) par une couche de colle.

7. Procédé selon la revendication 6, caractérisé en que lorsque la peau d'animal (1) présente une qualité mécanique réduite et/ou dans le cas d'une couche à refendre plus mince, on choisit un grammage plus élevé pour la couche textile/non-tissée respective.

8. Procédé selon l'une des revendications 6 ou 7, caractérisé en qu'en tant que couche textile/non-tissée, on utilise au moins un des types de fibres suivants : tissu, tricot, feutre en fibres synthétiques, en particulier en polyamide ou polyester, fibres naturelles, en particulier coton ou laine, matériau en fibres de carbone, en particulier fibres d'aramide.

9. Procédé selon l'une des revendications précédentes, **caractérisé en ce que** la peau d'animal (1) est soumise à un crouponage avant l'application de la couche de solidification (7).

10. Produit intermédiaire à base de cuir dans un procédé de réalisation de cuir selon l'une des revendications 1 à 9, **caractérisé en ce que** le produit intermédiaire à base de cuir qui n'est pas encore fendu et pas tanné présente sur le côté fleur (2) et/ou sur le côté croûte (3) du cuir une couche de solidification (7) fixée.
